# EUROPÄISCHE PATENTSCHRIFT

(11) **EP 1 098 953 B1**
(45) Veröffentlichungstag und Bekanntmachung des Hinweises auf die Patenterteilung: **24.11.2004**
(21) Anmeldenummer: 99932855.2
(22) Anmeldetag: 08.07.1999
(51) Int. Cl.: C10L 1/18, C10L 1/14, C10L 10/00

(54) **PROPOXILAT ENTHALTENDE KRAFTSTOFFZUSAMMENSETZUNGEN**
FUEL COMPOSITIONS CONTAINING PROPOXILATE
COMPOSITIONS DE CARBURANT CONTENANT DU PROPOXILATE

(30) Priorität: 09.07.1998 DE 19830818
(43) Veröffentlichungstag der Anmeldung: 16.05.2001
(73) Patentinhaber: BASF AKTIENGESELLSCHAFT, 67056 Ludwigshafen (DE)
(72) Erfinder: GÜNTHER, Wolfgang, D-67582 Mettenheim (DE); OPPENLÄNDER, Knut, D-67061 Ludwigshafen (DE); SCHWAHN, Harald, D-69168 Wiesloch (DE); TRÖTSCH-SCHALLER, Irene, D-67281 Bissersheim (DE)
(74) Vertreter: Kinzebach, Werner, Dr.
(86) Internationale Anmeldenummer: PCT/EP1999/004818
(87) Internationale Veröffentlichungsnummer: WO 2000/002978

(56) Entgegenhaltungen:
- EP-A- 0 374 461
- EP-A- 0 704 519
- EP-A- 0 878 532
- EP-A- 0 950 704
- US-A- 3 901 665
- US-A- 5 006 130

## Beschreibung

Die vorliegende Erfindung betrifft neue Propoxilat enthaltende Kraftstoffzusammensetzungen sowie neuartige Additivkonzentrate.

Vergaser und Einlaßsysteme von Ottomotoren, aber auch Einspritzsysteme für die Kraftstoffdosierung in Otto- und Dieselmotoren werden in zunehmendem Maße durch Verunreinigungen belastet. Die Verunreinigungen werden verursacht durch Staubteilchen aus der vom Motor angesaugten Luft, unverbrannte Kohlenwasserstoffreste aus dem Brennraum und die in den Vergaser geleiteten Entlüftungsgase aus dem Kurbelwellengehäuse.

Diese Rückstände verschieben das Luft-Kraftstoffverhältnis im Leerlauf und im unteren Teillastbereich, so daß das Gemisch fetter und die Verbrennung unvollständiger wird. Als Folge davon erhöht sich der Anteil unverbrannter oder teilverbrannter Kohlenwasserstoffe im Abgas und der Benzinverbrauch steigt.

Es ist bekannt, daß zur Vermeidung dieser Nachteile Kraftstoffadditive zur Reinhaltung von Ventilen und Vergaser- bzw. Einspritzsystemen verwendet werden (vgl. z.B.: M. Rossenbeck in Katalysatoren, Tenside, Mineralöladditive, Hrsg. J. Falbe, U. Hasserodt, S. 223, G. Thieme Verlag, Stuttgart 1978). Je nach Wirkungsweise und bevorzugtem wirkort solcher Detergens-Additive unterscheidet man heute zwei Generationen. Die erste Additiv-Generation konnte nur die Bildung von Ablagerungen im Ansaugsystem verhindern, nicht aber bereits vorhandene Ablagerungen wieder entfernen. Die Additive der zweiten Generation können dagegen Ablagerungen verhindern und beseitigen (keep-clean- und clean-up-Effekt). Dies wird insbesondere durch deren hervorragende Thermostabilität an Zonen höherer Temperatur, wie insbesondere an den Einlaßventilen, ermöglicht.

Das molekulare Bauprinzip dieser als Detergenzien wirkenden Additive der zweiten Generation beruht auf der Verknüpfung polarer Strukturen mit meist höhermolekularen, unpolaren oder oleophilen Resten.

Typische Vertreter der zweiten Additiv-Generation sind Produkte auf der Basis von Polyisobuten im unpolaren Molekülteil, wie insbesondere Additive vom Polyisobutylamin-Typ. Derartige Detergenzien sind, ausgehend von Polyisobutenen, nach zwei verschiedenen mehrstufigen Syntheseverfahren herstellbar: Das erste Verfahren verläuft über eine Chlorierung des polymeren Grundkörpers, gefolgt von einer nucleophilen Substitution des polymeren Grundkörpers durch Amine oder bevorzugt Ammoniak. Nachteilig bei diesem Verfahren ist die Verwendung von Chlor, die zur Folge hat, daß chlor- oder chloridhaltige Produkte auftreten, was heute keinesfalls mehr erwünscht ist. Im zweiten Verfahren werden die Polyisobutylamine ausgehend von Polyisobuten über Hydroformylierung und anschließend reduktive Aminierung gemäß EP-A-0 244 616 hergestellt.

Detergensadditive, die einer Vielzahl chemischer Substanzklassen entstammen können, gelangen im Allgemeinen in Kombination mit einem Trägeröl zur Anwendung. Die Trägeröle üben eine zusätzliche "Waschfunktion" aus, unterstützen und fördern oft die Detergenzien in ihrer Wirkung und können zur Reduzierung der benötigten Menge an Detergens beitragen. Bestimmte Detergenzien entfalten ihre Wirkung überhaupt erst in Kombination mit einer Trägerflüssigkeit. Als Trägeröle werden üblicherweise viskose, hochsiedende und insbesondere thermostabile Flüssigkeiten verwendet. Sie überziehen die heiße Metalloberfläche (z. B. die Einlassventile) mit einem dünnen Flüssigkeitsfilm und verhindern bzw. verzögern dadurch bis zu einem gewissen Grad die Bildung bzw. Ablagerung von Zersetzungsprodukten an den Metalloberflächen, ohne jedoch die Detergensadditiv-Komponente ersetzen zu können.

Geeignete Trägeröle für Kraftstoffe für Verbrennungsmotoren sind z. B. hochsiedende, raffinierte Mineralölfraktionen, aber auch synthetische Flüssigkeiten. Geeignete mineralische Trägeröle sind z. B. bei der Erdölverarbeitung anfallende Fraktionen.

Beispiele für geeignete synthetische Trägeröle sind Polyolefine, (Poly)ester, (Poly)alkoxylate, und insbesondere aliphatische Polyether, aliphatische Polyetheramine, alkylphenolgestartete Polyether und alkylphenolgestartete Polyetheramine.

Addukte von Butylenoxid an Alkohole besitzen eine hervorragende Löslichkeit in Kraftstoffen, stellen jedoch vergleichsweise hochpreisige Produkte dar und der Einsatzstoff Butylenoxid muss verhältnismäßig aufwendig hergestellt werden.

Kostengünstigere Trägeröle können in Form von Addukten von Propylenoxid an Alkohole verfügbar gemacht werden.

Die EP-A-0 704 519 beschreibt Propoxilate als Trägerölkomponente in Kombination mit einem hochmolekularen Amin sowie einem Kohlenwasserstoffpolymer.

Die EP-A-0 374 461 beschreibt derartige Propoxilate zum Einsatz als Trägeröl in Kombination mit Estern aus Mono- oder Polycarbonsäuren und Alkoholen oder Polyolen sowie Amino- oder Amidogruppen enthaltenden Detergenzien. Die EP-A-0 374 461 lehrt ausdrücklich (vgl. S. 4, Z. 29ff.), dass die alleinige Verwendung der darin beschriebenen Propoxilate nur eine unzureichende Reduzierung der Einlassventilablagerungen, nämlich auf Werte von 80 bis 220 mg pro Ventil führt.

Die bekannten Additivsysteme des Standes der Technik, die Trägeröle auf Propylenoxidbasis enthalten, zeigen allerdings noch nicht die optimale Reinigungswirkung im Motor. Weiterhin bereiten derartige Addukte von Propylenoxid an Alkohole oft Probleme aufgrund ihrer eingeschränkten Löslichkeit in Kraftstoffen und aufgrund ihrer mangelnden Verträglichkeit mit anderen Additiven, so dass es zu einer Entmischung kommen kann. Dieser Effekt tritt besonders dramatisch zutage, wenn Additivkonzentrate - als solche werden Additivsysteme üblicherweise vermarktet - formuliert werden sollen.

Der Erfindung lag somit die Aufgabe zugrunde, neuartige Kraftstoffzusammensetzungen für Verbrennungsmotoren mit verbesserten Eigenschaften bereitzustellen. Insbesondere sollten die neuen Kraftstoffzusammensetzungen zu deutlich verringerten Einlassventilablagerungen führen.

Überraschenderweise wurde die erfindungsgemäße Aufgabe gelöst durch Bereitstellung einer Kraftstoffzusammensetzung für Brennstoffmotoren, umfassend eine Hauptmenge eines flüssigen Kohlenwasserstoffkraftstoffs und einen reinigenden, insbesondere Einlassventilablagerungen verringernden Anteil, wenigstens eines Propoxilat-Additivs der Formel I worin
- n: für einen ganzzahligen Wert von 14 bis 18 steht und
- R¹: für einen geradkettigen oder verzweigten C₈-C₁₈-Alkyl- oder C₈-C₁₈-Alkenylrest, vorzugsweise C₈-C₁₈-Alkyl steht.

Die erfindungsgemäßen Kraftstoffzusammensetzungen weisen den überraschenden Vorteil auf, dass sie Ablagerungen im Bereich der Einlassventile deutlich besser verringern als die entsprechenden kürzerkettigen bzw. längerkettigen Propoxilate. Dies ist insbesondere deshalb überraschend, weil bisher davon ausgegangen wurde, dass Verbindungen des verwendeten Typs lediglich als Trägeröle für Kraftstoffzusammensetzungen brauchbar sind, Trägeröle jedoch per se keine zufriedenstellende Einlasssystem-reinigende Wirkung besitzen.

Um den erfindungsgemäß gezeigten Effekt zu bewirken, sollten die Propoxilate der obigen Formel I in einem Anteil von etwa 50 bis 5000 mg/kg Kraftstoff, vorzugsweise etwa 100 bis 2500 mg/kg Kraftstoff, insbesondere etwa 300 bis 1000 mg/kg Kraftstoff, verwendet werden.

Die obige erfindungsgemäße Aufgabe wird außerdem durch Bereitstellung von Kraftstoffzusammensetzungen für Verbrennungsmotoren gelöst, welche eine Hauptmenge eines flüssigen Kohlenwasserstoff-Kraftstoffes sowie einen reinigenden, Verunreinigungen des Einlasssystems deutlich verringernden Anteil einer Additiv-Kombination enthalten, wobei die Additiv-Kombination umfasst:
i) wenigstens ein Propoxilat-Additiv, vorzugsweise Alkanolpropoxilat, obiger Formel I sowie
ii) wenigstens ein Detergensadditiv.

Die erfindungsgemäßen Kraftstoffzusammensetzungen, welche die oben genannte Additiv-Kombination aufweisen, bewirken ebenfalls überraschenderweise deutlich verringerte Einlassventilablagerungen.

Beispiele für geeignete Detergensadditive ii) sind solche, die Detergenzwirkung oder ventilsitzverschleißhemmende Wirkung zeigen und insbesondere solche mit mindestens einem hydrophoben Kohlenwasserstoffrest mit einem zahlengemittelten Molekulargewicht (M_{N}) von 85 bis 20 000 und mindestens einer polaren, bevorzugt endständigen Gruppierung ausgewählt aus
(a) Mono- oder Polyaminogruppen mit bis zu 6 Stickstoffatomen, wobei mindestens ein Stickstoffatom basische Eigenschaften hat,
(b) Nitrogruppen, ggf. in Kombination mit Hydroxylgruppen,
(c) Hydroxylgruppen in Kombination mit Mono- oder Polyaminogruppen, wobei mindestens ein Stickstoffatom basische Eigenschaften hat,
(d) Carboxylgruppen oder deren Alkalimetall- oder Erdalkalimetallsalzen,
(e) Sulfonsäuregruppen oder deren Alkalimetall- oder Erdalkalimetallsalzen,
(f) Polyoxy-C₂-C₄-alkylengruppierungen, die durch Hydroxylgruppen, Mono- oder Polyaminogruppen, wobei mindestens ein Stickstoffatom basische Eigenschaften hat, oder durch Carbamatgruppen terminiert sind,
(g) Carbonsäureestergruppen,
(h) aus Bernsteinsäureanhydrid abgeleitete Gruppierungen mit Hydroxy- und/oder Amino- und/oder Amido- und/oder Imidogruppen und
(i) durch Mannich-Umsetzung von substituierten Phenolen mit Aldehyden und Mono- oder Polyaminen erzeugte Gruppierungen.

Bevorzugt weist der hydrophobe Kohlenwasserstoffrest ein zahlengemitteltes Molekulargewicht (M_{N}) von 113 bis 10 000, insbesondere von 300 bis 5000 auf. Als typischer hydrophober Kohlenwasserstoffrest, insbesondere in Verbindung mit den polaren Gruppierungen (a), (c), (h) und (i), kommen der Polypropenyl-, Polybutenylund Polyisobutenylrest mit jeweils M_{N} = 300 bis 5000, insbesondere 500 bis 2500, vor allem 750 bis 2250, in Betracht.

Beispiele für Mono- oder Polyaminogruppen (a) enthaltende Additive sind vorzugsweise Polyalkenmono- oder Polyalkenpolyamine auf Basis von Polypropen oder von hochreaktivem (d.h. mit überwiegend endständigen Doppelbindungen - meist in der α- und β-Position) oder konventionellem (d.h. mit überwiegend mittenständigen Doppelbindungen) Polybuten oder Polyisobuten mit M_{N} = 300 bis 5000. Derartige Additive auf Basis von hochreaktivem Polyisobuten, welche aus dem Polyisobuten, welches bis zu 20 Gew.-% n-Buten-Einheiten enthalten kann, durch Hydroformylierung und reduktive Aminierung mit Ammoniak, Monoaminen oder Polyaminen wie Dimethylaminopropylamin, Ethylendiamin, Diethylentriamin, Triethylentetramin oder Tetraethylenpentamin hergestellt werden können, sind insbesondere aus der EP-A 244 616 bekannt. Geht man bei der Herstellung der Additive von Polybuten oder Polyisobuten mit überwiegend mittenständigen Doppelbindungen (meist in der β- und γ-Position) aus, bietet sich der Herstellweg durch Chlorierung und anschließende Aminierung oder durch Oxidation der Doppelbindung mit Luft oder Ozon zur Carbonyl- oder Carboxylverbindung und anschließende Aminierung unter reduktiven (hydrierenden) Bedingungen an. Zur Aminierung können hier die gleichen Amine wie oben für die reduktive Aminierung des hydroformylierten hochreaktiven Polyisobutens eingesetzt werden. Entsprechende Additive auf Basis von Polypropen sind insbesondere in der WO-A 94/24231 beschrieben.

Als bevorzugte Beispiele für Aminadditive dieses Typs sind zu nennen Polyalkylamine der Formel II

R²-NH₂ (II)

worin
- R²: für einen geradkettigen oder verzweigten Polyalkylrest mit einem zahlenmittleren Molekulargewicht von etwa 500 bis 5000 steht.

Weitere bevorzugte Monoaminogruppen (a) enthaltende Additive sind die Hydrierungsprodukte der Umsetzungsprodukte aus Polyisobutenen mit einem mittleren Polymerisationsgrad P = 5 bis 100 mit Stickoxiden oder Gemischen aus Stickoxiden und Sauerstoff, wie sie insbesondere in WO-A 97/03946 beschrieben sind.

Weitere bevorzugte Monoaminogruppen (a) enthaltende Additive sind die aus Polyisobutenepoxiden durch Umsetzung mit Aminen und nachfolgende Dehydratisierung und Reduktion der Aminoalkohole erhältlichen Verbindungen, wie sie insbesondere in DE-A 196 20 262 beschrieben sind.

Nitrogruppen, ggf. in Kombination mit Hydroxylgruppen, (b) enthaltende Additive sind vorzugsweise Umsetzungsprodukte aus Polyisobutenen des mittleren Polymerisationsgrades P = 5 bis 100 oder 10 bis 100 mit Stickoxiden oder Gemischen aus Stickoxiden und Sauerstoff, wie sie insbesondere in WO-A 96/03367 und WO-A 96/03479 beschrieben sind. Diese Umsetzungsprodukte stellen in der Regel Mischungen aus reinen Nitropolyisobutanen (z.B. α,β-Dinitropolyisobutan) und gemischten Hydroxynitropolyisobutanen (z.B. α-Nitro-β-hydroxypolyisobutan) dar.

Hydroxylgruppen in Kombination mit Mono- oder Polyaminogruppen (c) enthaltende Additive sind insbesondere Umsetzungsprodukte von Polyisobutenepoxiden, erhältlich aus vorzugsweise überwiegend endständige Doppelbindungen aufweisendem Polyisobuten mit M_{N} = 300 bis 5000, mit Ammoniak, Mono- oder Polyaminen, wie sie insbesondere in EP-A-0 476 485 beschrieben sind.

Carboxylgruppen oder deren Alkalimetall- oder Erdalkalimetallsalze (d) enthaltende Additive sind vorzugsweise Copolymere von C₂-C₄₀-Olefinen mit Maleinsäureanhydrid mit einer Gesamt-Molmasse von 500 bis 20 000, deren Carboxylgruppen ganz oder teilweise zu den Alkalimetall- oder Erdalkalimetallsalzen und ein verbleibender Rest der Carboxylgruppen mit Alkoholen oder Aminen umgesetzt sind. Solche Additive sind insbesondere aus der EP-A-0 307 815 bekannt. Derartige Additive dienen hauptsächlich zur Verhinderung von Ventilsitzverschleiß und können, wie in der WO-A 87/01126 beschrieben, mit Vorteil in Kombination mit üblichen Kraftstoffdetergenzien wie Poly(iso)butenaminen oder Polyetheraminen eingesetzt werden.

Sulfonsäuregruppen oder deren Alkalimetall- oder Erdalkalimetallsalze (e) enthaltende Additive sind vorzugsweise Alkalimetalloder Erdalkalimetallsalze eines Sulfobernsteinsäurealkylesters, wie er insbesondere in der EP-A-0 639 632 beschrieben ist. Derartige Additive dienen hauptsächlich zur Verhinderung von Ventilsitzverschleiß und können vorteilhaft in Kombination mit üblichen Kraftstoffdetergenzien wie Poly(iso)butenaminen oder Polyetheraminen eingesetzt werden.

Polyoxy-C₂-C₄-alkylengruppierungen (f) enthaltende Additive sind vorzugsweise Polyether oder Polyetheramine, welche durch Umsetzung von C₂- bis C₆₀-Alkanolen, C₆- bis C₃₀-Alkandiolen, Mono- oder Di-C₂-C₃₀-alkylaminen, C₁-C₃₀-Alkylcyclohexanolen oder C₁-C₃₀-Alkylphenolen mit 1 bis 30 mol Ethylenoxid und/oder Propylenoxid und/oder Butylenoxid pro Hydroxylgruppe oder Aminogruppe und, im Falle der Polyetheramine, durch anschließende reduktive Aminierung mit Ammoniak, Monoaminen oder Polyaminen erhältlich sind. Derartige Produkte werden insbesondere in EP-A-0 310 875, EP-A-0 356 725, EP-A-0 700 985 und US-A-4,877,416 beschrieben. Im Falle von Polyethern erfüllen solche Produkte auch Trägeröleigenschaften. Typische Beispiele hierfür sind Tridecanol- oder Isotridecanolbutoxylate, Isononylphenolbutoxylate sowie Polyisobutenolbutoxylate und -propoxylate sowie die entsprechenden Umsetzungsprodukte mit Ammoniak.

Carbonsäureestergruppen (g) enthaltende Additive sind vorzugsweise Ester aus Mono-, Di- oder Tricarbonsäuren mit langkettigen Alkanolen oder Polyolen, insbesondere solche mit einer Mindestviskosität von 2 mm²/s bei 100°C, wie sie insbesondere in DE-A-38 38 918 beschrieben sind. Als Mono-, Di- oder Tricarbonsäuren können aliphatische oder aromatische Säuren eingesetzt werden, als Esteralkohole bzw.- polyole eignen sich vor allem langkettige Vertreter mit beispielsweise 6 bis 24 C-Atomen. Typische Vertreter der Ester sind Adipate, Phthalate, iso-Phthalate, Terephthalate und Trimellitate des iso-Octanols, iso-Nonanols, iso-Decanols und des iso-Tridecanols. Derartige Produkte erfüllen auch Trägeröleigenschaften.

Aus Bernsteinsäureanhydrid abgeleitete Gruppierungen mit Hydroxyund/oder Amino- und/oder Amido- und/oder Imidogruppen (h) enthaltende Additive sind vorzugsweise entsprechende Derivate von Polyisobutenylbernsteinsäureanhydrid, welche durch Umsetzung von konventionellem oder hochreaktivem Polyisobuten mit M_{N} = 300 bis 5000 mit Maleinsäureanhydrid auf thermischen Wege oder über das chlorierte Polyisobuten erhältlich sind. Von besonderem Interesse sind hierbei Derivate mit aliphatischen Polyaminen wie Ethylendiamin, Diethylentriamin, Triethylentetramin oder Tetraethylenpentamin. Derartige Ottokraftstoffadditive sind insbesondere in US-A-4,849,572 beschrieben.

Durch Mannich-Umsetzung von substituierten Phenolen mit Aldehyden und Mono- oder Polyaminen erzeugte Gruppierungen (i) enthaltende Additive sind vorzugsweise Umsetzungsprodukte von polyisobutensubstituierten Phenolen mit Formaldehyd und Mono- oder Polyaminen wie Ethylendiamin, Diethylentriamin, Triethylentetramin, Tetraethylenpentamin oder Dimethylaminopröpylamin. Die polyisobutenylsubstituierten Phenole können aus konventionellem oder hochreaktivem Polyisobuten mit M_{N} = 300 bis 5000 stammen. Derartige "Polyisobuten-Mannichbasen" sind insbesondere in der EP-A-0 831 141 beschrieben.

Zur genaueren Definition der einzelnen aufgeführten Additive wird hier auf die Offenbarungen der obengenannten Schriften des Standes der Technik ausdrücklich Bezug genommen.

In den Kraftstoffzusammensetzungen gemäß oben beschriebener, zweiter Ausführungsform sind die Additive i) sowie die Additive ii), wie z. B. der Formel II, in einem Gesamtanteil von zusammen etwa 100 bis 10 000 mg/kg, vorzugsweise etwa 300 bis 5000 mg/kg, insbesondere etwa 500 bis 3000 mg/kg, Kraftstoff enthalten. Dabei liegen die Additive i) und ii), wie insbesondere der Formel I und der Formel II in einem molaren Verhältnis im Bereich von etwa 1:10 bis 10:1, wie z. B. etwa im Bereich von 1:5 bis etwa 5:1, insbesondere im Bereich von etwa 1:2 bis 2:1, vor.

Erfindungsgemäß geeignete C₈-C₁₈-Alkylreste in Additiven der Formel I sind geradkettige oder verzweigte, gesättigte Kohlenstoffketten mit 8 bis 18 Kohlenstoffatomen. Beispielsweise können folgende Reste genannt werden: n-Hexyl, 1-, 2- oder 3-Methyl-pentyl, unverzweigtes Heptyl, Octyl, Nonyl, Decyl, Undecyl, Dodecyl, Tridecyl, Tetradecyl, Pentadecyl, Hexadecyl, Heptadecyl und Octadecyl sowie die ein- oder mehrfach verzweigten Analoga davon. Bevorzugte langkettige Reste sind verzweigtes oder unverzweigtes C₁₀-C₁₆-, insbesondere C₁₂-C₁₄-Alkyl. Vor allem bevorzugt sind Tridecyl-Reste.

Erfindungsgemäß geeignete C₈-C₁₈-Alkenylreste in Additiven der Formel I sind geradkettige oder verzweigte Kohlenstoffketten mit wenigstens einer Kohlenstoff-Kohlenstoff-Doppelbindung und mit 8 bis 18 Kohlenstoffatomen. Als Beispiele für einfach ungesättigte C₈-C₁₈-Alkenylreste können genannt werden Reste, wie unverzweigtes Octenyl, Nonenyl, Decenyl, Undecenyl, Dodecenyl, Tridecenyl, Pentadecenyl, Hexadecenyl, Heptadecenyl und Octadecenyl, und die verzweigten Analoga davon, wobei die Doppelbindung in beliebiger Position auftreten kann. Erfindungsgemäß mitumfaßt werden sowohl die cis- als auch die trans-Isomeren obiger C₈-C₁₈-Alkenylreste. Bevorzugte einfach ungesättigte langkettige Reste sind die C₁₀-C₁₆-Alkenylreste.

Erfindungsgemäß geeignete Polyalkylreste in Additiven der Formel II sind vorzugsweise erhältlich durch Homo- oder Copolymerisation von geradkettigen oder verzweigten C₂-C₃₀-Alkenen, wobei C₂-C₆-Alkene und insbesondere C₂-C₄-Alkene bevorzugt sind. Besonders bevorzugte C₂-C₄-Alkene sind 1-Alkene, wie Propylen, 1-Buten und Isobuten. Das zahlenmittlere Molekulargewicht solcher Polyalkylreste liegt etwa im Bereich von 500 bis 5000, vorzugsweise etwa 800 bis 1500, insbesondere bei etwa 1000. Beispielsweise kann der Polyalkylrest von einem Copolymer aus 1-Buten und Isobuten abgeleitet sein und z. B. ein zahlenmittleres Molekulargewicht von etwa 800 bis etwa 1500 aufweisen.

Erfindungsgemäß besonders bevorzugte Propoxilate der Formel I sind Verbindungen, worin R¹ für geradkettige oder verzweigte Alkylreste mit 10 bis 16 Kohlenstoffatomen, oder Gemischen davon steht. Insbesondere bevorzugt sind Propoxilate der Formel I, worin der Rest R¹ für einen Alkylrest mit 12 bis 14 Kohlenstoffatomen oder für ein Gemisch solcher Alkylreste steht. Besonders bevorzugt ist ein Propoxilat der Formel I, worin der Rest R¹ 13 Kohlenstoffatome aufweist.

Eine weitere Gruppe erfindungsgemäß bevorzugter Propoxilate ist aus 14 bis 18 wiederkehrenden Einheiten, insbesondere 14 bis 17 und vor allem 14 bis 16 wiederkehrenden Einheiten der Formel aufgebaut. Die am meisten bevorzugte Klasse von Propoxilaten umfasst 15 wiederkehrende Propoxilateinheiten. Dabei ist zu berücksichtigen, dass obige Zahlenangaben für n auch Mittelwerte darstellen können, da viele der bekannten Herstellungsmethoden für derartige Addukte von Alkylenoxiden an Alkohole üblicherweise zu einem Produktgemisch mit unterschiedlicher Molekulargewichtsverteilung führen.

Erfindungsgemäß am meisten bevorzugte Alkoxylate der Formel I stellen Addukte von 14 bis 16, insbesondere 15 Propylenoxideinheiten obiger Formel, an einen verzweigten C₁₃-Alkohol, insbesondere C₁₃-Monoalkohol, dar. Erfindungsgemäß brauchbare verzweigte C₁₃-Alkohole sind z. B. auch erhältlich durch Oligomerisierung von C₂-C₆-Olefinen, insbesondere C₃- oder C₄-Olefinen, und anschließende Hydroformylierung. Ein dabei gegebenenfalls anfallendes Reaktionsgemisch, das z. B. verschiedene Alkoholisomere umfassen könnte, kann direkt zur Herstellung der erfindungsgemäß verwendeten Additivkomponenten eingesetzt werden. Eine vorherige Auftrennung des Reaktionsgemisches kann jedoch erforderlichenfalls ebenso durchgeführt werden.

Die erfindungsgemäßen bevorzugt verwendeten Alkanolpropoxilate werden in herkömmlicher Weise hergestellt, indem man einen Alkohol als Startermolekül mit Propylenoxid in Gegenwart von Alkali, wie z. B. Natronlauge, Kalilauge, Natriummethylat, Kaliummethylat oder anderen Alkali-Alkoxyden, bei Temperaturen im Bereich von etwa 120 bis 160 °C, vorzugsweise etwa 130 bis 160 °C, zu den gewünschten Addukten umsetzt. Nach beendeter Alkoxylierung wird das Propoxilat, beispielsweise durch Behandlung mit Magnesiumsilikat, vom Katalysator befreit. Die Herstellung erfolgt somit in Analogie zu den in der DE-A-41 42 241 beschriebenen phenolgestarteten Alkoxylaten.

Die Polyalkylamine der allgemeinen Formel II sind an sich bekannte Verbindungen und durch Hydroformylierung reaktiver Polyalkene und anschließende reduktive Aminierung des Oxoproduktes herstellbar. Die reaktiven Polyalkene mit einem mittleren Molekulargewicht von etwa 500 bis 5000, sind Homo- oder Copolymere aus geradkettigen oder verzweigten C₂-C₃₀-Alkenen, vorzugsweise C₂-C₆-Alkenen, insbesondere C₂-C₄-Alkenen. Reaktive Polyalkene umfassen ungesättigte Polymere hoher chemischer Homogenität, wobei mehr als 10 % der Doppelbindungen alpha-ständig sind. Eine Möglichkeit zur Herstellung reaktiver Polyalkene ist in der DE-A-27 02 604 offenbart. Insbesondere sind solche reaktive Polyalkene bevorzugt, die aus 1-Alkenen, wie insbesondere Propylen, 1-Buten, Isobuten oder Gemischen davon, hergestellt sind.

Als Polyalkylamine der allgemeinen Formel II kommen auch in Betracht Amine gemäß EP-A-0 244 616 und EP-A-0 695 338, auf deren Inhalt hiermit Bezug genommen wird. Die EP-A-0 244 616 beschreibt insbesondere solche Polyalklamine, worin der Rest R² abgeleitet ist von Isobuten und bis zu 20 Gew.-% n-Buten. Die EP-A-0 695 338 beschreibt insbesondere solche Polyalkylamine, worin der Rest R² abgeleitet ist von einem oder mehreren 1-n-Alkenen mit 3 - 6 Kohlenstoffatomen und bis zu 50 Gew.-% Ethen.

Erfindungsgemäße Kraftstoffzusammensetzungen umfassen sowohl Dieselkraftstoffe als auch Kraftstoffe für Ottomotoren. Als Kraftstoffe für Ottomotoren kommen verbleites und insbesondere unverbleites Normal- und Superbenzin in Betracht. Die Benzine können auch andere Komponenten als Kohlenwasserstoffe, z. B. Alkohole, wie Methanol, Ethanol, tert.-Butanol, sowie Ether, z. B. Methyltertiärbutylether, enthalten. Zusätzlich zu den Additiven obiger Formel I und gegebenenfalls II können die erfindungsgemäßen Kraftstoffzusammensetzungen weitere Additivkompenten enthalten.

Weitere erfindungsgemäß einsetzbare Additive sind beispielsweise beschrieben in den Europäischen Patentanmeldungen EP-A-0 277 345, 0 356 725, 0 476 485, 0 484 736, 0 539 821, 0 543 225, 0 548 617, 0 561 214, 0 567 810 und 0 568 873; in den Deutschen Patentanmeldungen DE-A-39 42 860, 43 09 074, 43 09 271, 43 13 088, 44 12 489, 44 25 834, 195 25 938, 196 06 845, 196 06 846, 196 15 404, 196 06 844, 196 16 569, 196 18 270 und 196 14 349; sowie in der WO-A-96/03479.

Besonders brauchbare flüssige Detergensadditive werden von der BASF AG, Ludwigshafen unter der Handelsbezeichnung Kerocom®PIBA vertrieben. Diese enthalten Polyisobutenamine gelöst in aliphatischen C₁₀₋₁₄-Kohlenwasserstoffen.

Neben obigen Additiven sind gegebenenfalls weitere übliche Kraftstoffzusätze enthalten, wie z.B. Korrosionsinhibitoren, Demulgatoren, Stabilisatoren, Antioxidantien, Antistatikmittel, Metallocene, wie Ferrocen oder Methylcyclopentadienmangantricarbonyl, Schmierfähigkeitsverbesserer und Farbstoffe (Marker).

Korrosionsinhibitoren sind meist Ammoniumsalze organischer Carbonsäuren, die durch entsprechende Struktur der Ausgangsverbindungen zur Filmbildung neigen. Auch Amine zur Absenkung des pH-Wertes finden sich häufig in Korrosionsinhibitoren oder können als solche dem Kraftstoff zugesetzt werden. Als Buntmetallkorrosionsschutz werden meist heterocyclische Aromaten eingesetzt.

Als Antioxidantien oder Stabilisatoren sind insbesondere Amine wie para-Phenylendiamin, Dicyclohexylamin, Morpholin oder Derivate dieser Amine zu nennen. Auch phenolische Antioxidantien wie 2,4-Di-tert.-butylphenol oder 3,5-Di-tert.-butyl-4-hydroxiphenylpropionsäure und deren Derivate werden Kraftstoffen zugesetzt.

Als Demulgatoren finden üblicherweise Salze von Fett- und Sulfonsäuren Verwendung.

Beispiele für Schmierfähigkeitsverbesserer (Lubricity-Additive) sind bestimmte Carbonsäuren oder Fettsäuren, Alkenylbernsteinsäureester, Bis(hydroxyalkyl)fettamine; Hydroxyacetamide oder Ricinusöl. Geeignete Lubricity-Additive sind z. B. beschrieben in EP-A-0 780 460, 0 829 527, 0 869 163, 0 605 857, WO 97/45507, 98/30658 und in US-A-5,756,435 und 5,505,867, worauf hiermit jeweils ausdrücklich Bezug genommen wird. Die genannten Carbonsäuren oder Fettsäuren können als Monomere und/oder dimere Spezies vorliegen.

Weiterhin können gegebenenfalls Trägeröle zugesetzt sein, wobei sich die Trägeröle von den Verbindungen der Formel I unterscheiden.

Als Beispiele für brauchbare Trägeröle oder Trägerflüssigkeiten sind zu nennen mineralische Trägeröle, synthetische Trägeröle und Gemische davon, welche mit dem/den obigen Additiv/en und dem Kraftstoff verträglich sind. Geeignete mineralische Trägeröle sind bei der Erdölverarbeitung anfallende Fraktionen, wie Kerosin oder Naphtha, Brightstock oder Mineralöle mit Viskosität im Bereich SN 500 - 900 ; aber auch aromatische Kohlenwasserstoffe, paraffinische Kohlenwasserstoffe und Alkoxyalkanole.

Beispiele für geeignete synthetische Trägeröle sind Polyolefine, (Poly)ester, (Poly)alkoxylate, und insbesondere aliphatische Polyether, aliphatische Polyetheramine, alkylphenolgestartete Polyether und alkylphenolgestartete Polyetheramine. Geeignete Trägerölsysteme sind beispielsweise beschrieben in DE-A-38 38 918, DE-A-38 26 608, DE-A-41 42 241, DE-A-43 09 074, US-A-4,877,416 und EP-A-0 452 328. Beispiele für besonders geeignete synthetische Trägeröle sind alkoholgestartete Polyether mit etwa 20 bis 25 C₃-C₆-Alkylenoxideinheiten, wie z.B. ausgewählt unter Propylenoxid-, n- Butylenoxid- und i-Butylenoxid-Einheiten oder Gemischen davon.

Als Beispiele für geeignete Additivkombinationen für Kraftstoffe sind zu nennen Kombinationen aus wenigstens einem Propoxilat gemäß obiger Formel I, wenigstens einem Detergensadditiv, wie z. B. gemäß obiger Formel II, wenigstens einem Lubricity-Additiv gemäß obiger Definition und/oder gegebenenfalls wenigstens einem Korrosionsinhibitor gemäß obiger Definition.

Ein weiterer Gegenstand der vorliegenden Erfindung betrifft Kraftstoffadditivgemische, welche vorzugsweise in Form von Additivkonzentraten vorliegen und als Einlassventilreinigerkomponente wenigstens ein Propoxilat-Additiv der Formel I gemäß obiger Definition, insbesondere ein Alkanol-Propoxilat obiger Formel I, gegebenenfalls in Kombination mit wenigstens einem Polyalkylamin der Formel II gemäß obiger Definition sowie gegebenenfalls wenigstens ein weiteres übriges Kraftstoffadditiv enthalten. Gemäß einer bevorzugten Ausführungsform enthalten die erfindungsgemäßen Kraftstoffadditivgemische Propoxilat und Polyalkylamin in einem oben für die erfindungsgemäßen Kraftstoffzusammensetzungen angegebenen molaren Verhältnis.

Ein weiterer Gegenstand der vorliegenden Erfindung betrifft die Verwendung wenigstens eines Propoxilats der obigen allgemeinen Formel I gegebenenfalls in Kombination mit wenigstens einem Detergensadditiv gemäß obiger Definition, insbesondere einem Polyalkylamin obiger allgemeiner Formel II, als Einlassventilreinigeradditiv für Kraftstoff Zusammensetzungen für Verbrennungsmotoren.

Die vorliegende Erfindung wird nun anhand der folgenden Beispiele näher erläutert.

### Beispiele

### Beispiel 1: Motortest zur Prüfung der Wirkung als Einlasssystemreiniger

Die Motortests wurden in einem Opel-Kadett 1,2 l Motor nach CEC F/04/A/87 durchgeführt. Eingesetzter Kraftstoff: Euro-Super bleifrei.

Die eingesetzten Additive wurden nach folgender allgemeiner Vorschrift hergestellt.

In einem Druckgefäß wird ein entwässertes Gemisch aus dem als Starter verwendeten Alkohol und KOH vorgelegt, wobei die eingesetzte KOH-Menge ca. 0,01 bis 1 Gew.-%, vorzugsweise 0,05 bis 0,5 Gew.-%, des zu erwartenden Gesamtgewichtes des Reaktionsproduktes beträgt. Man spült anschließend die Apparatur mehrmals mit Stickstoff, heizt auf ca. 135 °C und dosiert dann unter Rühren bei konstanter Temperatur und einem Druck zwischen 3 und 30 bar das Propylenoxid über ein Tauchrohr oder auf die Oberfläche zu. Nach beendeter Dosierung wird die Reaktionsmischung bis zur Druckkonstanz nachgerührt. Nach Abkühlung des Reaktorinhalts auf ca. 50 °C wird das Reaktionsgefäß entspannt und mit Stickstoff gespült. Das Produkt wird von flüchtigen Bestandteilen, vorteilhaft in Vakuum, befreit und eventuell durch Filtration geklärt. Vorteilhaft wird vor der Filtration eine Entfernung des Katalysators mittels dem Fachmann bekannten Methoden, wie z. B. Behandlung mit Ionenaustauscher, Fällung oder Adsorption etc., durchgeführt.

**Tabelle 1**

| Additiv | Dosierung [mg/kg] | Einlassventilablagerungen [mg]¹⁾ | | | | |
|---|---|---|---|---|---|---|
| | | Ventile | 1 | 2 | 3 | 4 |
| Tridecanol x 10 Propylenoxid | 400 | | 13 (277) | 2 (175) | 11 (183) | 58 (337) |
| Tridecanol x 15 Propylenoxid | 400 | | 4 (277) | 0 (175) | 1 (183) | 0 (337) |
| Tridecanol x 20 Propylenoxid | 400 | | 17 (277) | 0 (175) | 0 (183) | 22 (337) |
| Tridecanol x 25 Propylenoxid | 400 | | 144 (514) | 34 (303) | 305 (300) | 41 (519) |
| Tridecanol x 30 Propylenoxid | 400 | | 160 (514) | 2 (303) | 28 (300) | 86 (519) |

| | | | | | | |
|---|---|---|---|---|---|---|
| ¹⁾ Werte in Klammern: Ablagerungen ohne Additivzusatz; die unterschiedlichen Werte sind durch Unterschiede beim eingesetzten Euro-Super bleifrei bedingt | | | | | | |

### Beispiel 2: Zusammenwirken von Tridecanol Propoxilat und Polyisobutenamin

Die folgenden Testergebnisse (Motor: Mercedes Benz M 102 E) zeigen, dass ein maximaler Effekt ebenfalls mit einem Tridecanol Propoxilat mit 15 Mol Propylenoxid erreicht wird. In einem Polyisobutenamin-haltigen Kraftstoffadditivpaket (PIBA-Gehalt 25 Gew.-%) wurde die Trägerölkomponente in der angegebenen Weise variiert.

**Tabelle 2**

| Additiv | Dosierung* [mg/kg] | Einlassventilablagerungen [mg]* | | | | |
|---|---|---|---|---|---|---|
| | | Ventile | 1 | 2 | 3 | 4 |
| Grundwert | - | | 283 | 132 | 232 | 290 |
| Tridecanol x 15 Propylenoxid | 500 | | 7 | 10 | 89 | 19 |
| Tridecanol x 25 Propylenoxid | 500 | | 59 | 97 | 39 | 40 |

| | | | | | | |
|---|---|---|---|---|---|---|
| * Dosierung einer Formulierung, umfassend Propoxylat und PIBA in einem Gewichtsverhältnis von etwa 1:1; Gesamtanteil von PIBA + Propoxylat an der Formulierung beträgt 50 Gew.-%. | | | | | | |

### Beispiel 3: Verträglichkeitsuntersuchung

Die folgenden Versuchsergebnisse zeigen, dass ein Tridecanol Propoxilat mit 15 Mol Propylenoxid optimale Verträglichkeit mit den Komponenten eines Additivpaketes (Konzentrat) aufweist.

In einem Polyisobutenamin-haltigen Kraftstoffadditivpaket wurde die Trägerölkomponente durch das erfindungsgemäße Tridecanol Propoxilat mit 15 Mol Propylenoxid bzw. durch ein entsprechendes nicht erfindungegemäßes Propoxilat mit 25 Mol Propylen-oxid ersetzt. Die Formulierung mit der erfindungsgemäßen Komponente war homogen, während bei der Vergleichsformulierung beim Stehenlassen bei 20 °C eine Phasentrennung auftrat.

## Patentansprüche

1. Kraftstoffzusammensetzung für Verbrennungsmotoren, umfassend eine Hauptmenge eines flüssigen Kohlenwasserstoffkraftstoffs, **gekennzeichnet durch** einen Einlasssystem-reinigenden Anteil wenigstens eines Propoxilat-Additivs der Formel I worin
n für einen ganzzahligen Wert von 14 bis 18 steht und
R¹ für einen geradkettigen oder verzweigten C₈-C₁₈-Alkyl- oder C₈-C₁₈-Alkenylrest steht.

2. Kraftstoffzusammensetzung nach Anspruch 1, **dadurch gekennzeichnet, dass** sie das Propoxilat der Formel I in einem Anteil von 50 bis 5000 mg/kg Kraftstoff enthält.

3. Kraftstoff Zusammensetzung für Verbrennungsmotoren, umfassend eine Hauptmenge eines flüssigen Kohlenwasserstoffkraftstoffs, **gekennzeichnet durch** einen Einlasssystem-reinigenden Anteil einer Additivkombination, umfassend
i) wenigstens ein Propoxilat-Additiv der Formel I gemäß Anspruch 1; und
ii) wenigstens ein Detergensadditiv, das ausgewählt ist unter Polyalkylamin-Additiven der Formel II
R²-NH₂ (II),
worin
R² für einen geradkettigen oder verzweigten Polyalkylrest mit einem zahlenmittleren Molekulargewicht von 500 bis etwa 5000 steht;
gegebenenfalls in Kombination mit wenigstens einem Schmierfähigkeitsverbesserer.

4. Kraftstoffzusammensetzung nach Anspruch 3, **dadurch gekennzeichnet, dass** sie die Additive i) und ii) in einem Gesamtanteil von 100 bis 10000 mg/kg Kraftstoff enthält.

5. Kraftstoffzusammensetzung nach einem der Ansprüche 3 und 4, **dadurch gekennzeichnet, dass** sie die Additive i) und ii) in einem molaren Verhältnis von 1:10 bis 10:1 enthält.

6. Kraftstoffzusammensetzung nach einem der Ansprüche 4 und 5, **gekennzeichnet durch** wenigstens ein Polyalkylamin-Additiv der Formel II, worin R² ein von gleichen oder verschiedenen C₂-C₃₀-Alkenen abgeleiteter Rest ist.

7. Kraftstoffzusammensetzung nach einem der Ansprüche 4 bis 6, **dadurch gekennzeichnet, dass** sie als Additiv der Formel II wenigstens ein Polyisobutenamin mit einem zahlenmittleren Molekulargewicht von 800 bis 1500 enthält.

8. Kraftstoffzusammensetzung nach einem der vorhergehenden Ansprüche, **dadurch gekennzeichnet, dass** sie wenigstens ein Additiv der Formel I umfasst, worin n für einen ganzzahligen Wert von 15 steht und R¹ für einen geradkettigen oder verzweigten C₁₃-Alkylrest steht.

9. Kraftstoffadditivgemisch, **dadurch gekennzeichnet, dass** es als Einlassventilreiniger-Komponenten wenigstens ein Propoxilat gemäß der Definition in Anspruch 1 gegebenenfalls in Kombination mit wenigstens einem Detergensadditiv und gegebenenfalls zusammen mit weiteren üblichen Kraftstoffadditiven enthält.

10. Kraftstoffadditivgemisch nach Anspruch 9, **dadurch gekennzeichnet, dass** es Propoxilat und Polyalkylamin in einem molaren Verhältnis von 1:10 bis 10:1 enthält.

11. Kraftstoffadditivgemisch nach Anspruch 9 oder 10, **dadurch gekennzeichnet, dass** es als weitere Additivkomponente wenigstens einen Schmierfähigkeitsverbesserer umfasst.

12. Kraftstoffadditivgemisch nach einem der Ansprüche 9 bis 11 konfektioniert als Additivkonzentrat.

13. Verwendung wenigstens eines Propoxilats gemäß der Formel I worin
n für einen ganzzahligen Wert von 14 bis 18 steht und
R¹ für einen geradkettigen oder verzweigten C₈-C₁₈-Alkyl- oder C₈-C₁₈-Alkenylrest steht;
als Einlasssystemreiniger-Additiv für Kraftstoffzusammensetzungen für Verbrennungsmotoren.

14. Verwendung nach Anspruch 13, in Kombination mit wenigstens einem Detergensadditiv.

## Claims

1. A fuel composition for internal combustion engines, containing a principal amount of a liquid hydrocarbon fuel, comprising an amount, which has an intake system cleaning effect, of at least one propoxylate additive of the formula I where
n is an integer from 14 to 18 and
R¹ is straight-chain or branched C₈-C₁₈-alkyl or C₈-C₁₈-alkenyl.

2. A fuel composition as claimed in claim 1, which contains the propoxylate of the formula I in an amount of from 50 to 5000 mg/kg of fuel.

3. A fuel composition for internal combustion engines, containing a principal amount of a liquid hydrocarbon fuel, comprising an amount, which has an intake system cleaning effect, of an additive combination comprising
i) at least one propoxylate additive of the formula I as claimed in claim 1; and
ii) at least one detergent additive which is selected from polyalkylamine additives of the formula II;
R²-NH₂ (II)
where
R² is a straight-chain or branched polyalkyl radical having a number average molecular weight of from about 500 to about 5000
if required, in combination with at least one lubricity additive.

4. A fuel composition as claimed in claim 3, which contains the additives i) and ii) in a total amount of from 100 to 10,000 mg/kg of fuel.

5. A fuel composition as claimed in either of claims 3 and 4, which contains the additives i) and ii) in a molar ratio of from 1:10 to 10:1.

6. A fuel composition as claimed in either of claims 4 and 5, comprising at least one polyalkylamine additive of the formula II, where R² is a radical derived from identical or different C₂-C₃₀-alkenes.

7. A fuel composition as claimed in any of claims 4 to 6, which contains, as an additive of the formula II, at least one polyisobutenamine having a number average molecular weight of from 800 to 1500.

8. A fuel composition as claimed in any of the preceding claims, which comprises at least one additive of the formula I, where n is the integer of 15 and R¹ is straight-chain or branched C₁₃-alkyl.

9. A fuel additive mixture which contains, as intake system cleaner component, at least one propoxylate according to the definition in claim 1, if required in combination with at least one detergent additive and, if required, together with further conventional fuel additives.

10. A fuel additive mixture as claimed in claim 9, which contains propoxylate and polyalkylamine in a molar ratio of from about 1:10 to 10:1.

11. A fuel additive mixture as claimed in claim 9 or 10, which contains as a further additive component at least one lubricity additive.

12. A fuel additive mixture as claimed in any of claims 9 to 11 formulated as an additive concentrate.

13. The use of at least one propoxylate according to the formula I where
n is an integer from 14 to 18 and
R¹ is straight-chain or branched C₈-C₁₈-alkyl or c₈-C₁₈-alkenyl;
as an intake system cleaner additive for fuel compositions for internal combustion engines.

14. The use as claimed in claim 13, in combination with at least one detergent additive.

## Revendications

1. Composition de carburant pour moteur à combustion, comprenant une quantité principale d'un carburant hydrocarbure liquide, **caractérisée par** une quantité nettoyant le système d'admission d'au moins un additif propoxylate de la formule I : où
n représente un nombre entier allant de 14 à 18, et
R¹ représente un reste alkyle en C₈-C₁₈ ou alcényle en C₈-C₁₈ linéaire ou ramifié.

2. Composition de carburant selon la revendication 1, **caractérisée en ce qu'**elle contient le propoxylate de la formule I en une quantité allant de 50 à 5000 mg/kg de carburant.

3. Composition de carburant pour moteur à combustion, comprenant une quantité principale d'un carburant hydrocarbure liquide, **caractérisée par** une quantité nettoyant le système d'admission d'une combinaison d'additifs, comprenant
i) au moins un additif propoxylate de la formule I selon la revendication 1, et
ii) au moins un additif détergent, qui est choisi parmi les additifs polyalkylamine de la formule II :
R² - NH₂ (II)
où
R² représente un reste polyalkyle linéaire ou ramifié, avec un poids moléculaire moyen en nombre allant de 500 à 5000 ;
le cas échéant en combinaison avec au moins un agent améliorant le pouvoir lubrifiant.

4. Composition de carburant selon la revendication 3, **caractérisée en ce qu'**elle contient les additifs i) et ii) en une quantité totale allant de 100 à 10 OOO mg/kg de carburant.

5. Composition de carburant selon l'une des revendications 3 et 4, **caractérisée en ce qu'**elle contient les additifs i) et ii) en un rapport molaire de 1:10 à 10:1.

6. Composition de carburant selon l'une des revendications 4 et 5, **caractérisée par** au moins un additif polyalkylamine de la formule II, où R² est un reste dérivé d'alcènes en C₂-C₃₀ identiques ou différents.

7. Composition de carburant selon l'une des revendications 4 à 6, **caractérisée en ce qu'**elle contient comme additif de la formule II, au moins une polyisobutèneamine avec un poids moléculaire moyen en nombre allant de 800 à 1500.

8. Composition de carburant selon l'une des revendications précédentes, **caractérisée en ce qu'**elle comprend au moins un additif de la formule I, où n représente la valeur entière 15 et R¹ représente un reste alkyle en C₁₃ linéaire ou ramifié.

9. Mélange d'additifs de carburant, **caractérisé en ce qu'**il contient comme composant nettoyant le système d'admission, au moins un propoxylate selon la définition de la revendication 1, le cas échéant en combinaison avec au moins un additif détergent et le cas échéant, avec d'autres additifs usuels de carburant.

10. Mélange d'additifs de carburant selon la revendication 9, **caractérisé en ce qu'**il contient le propoxylate et la polyalkylamine en un rapport molaire de 1:10 à 10:1.

11. Mélange d'additifs de carburant selon la revendication 9 ou 10, **caractérisé en ce qu'**il comprend comme autre composant additif, au moins un agent améliorant le pouvoir lubrifiant.

12. Mélange d'additifs de carburant selon l'une des revendications 9 à 11, préparé sous la forme d'un concentré d'additifs.

13. Utilisation d'au moins un propoxylate selon la formule I : où
n représente un nombre entier allant de 14 à 18, et
R¹ représente un reste alkyle en C₈-C₁₈ ou alcényle en C₈-C₁₈ linéaire ou ramifié
comme additif nettoyant le système d'admission pour composition de carburant pour moteurs à explosion.

14. Utilisation selon la revendication 13, en combinaison avec au moins un additif détergent.
